# EUROPÄISCHE PATENTSCHRIFT

(11) **EP 1 462 566 B1**
(45) Veröffentlichungstag und Bekanntmachung des Hinweises auf die Patenterteilung: **12.01.2011**
(21) Anmeldenummer: 04006320.8
(22) Anmeldetag: 17.03.2004
(51) Int. Cl.: D21D 1/02, D21D 1/18

(54) **Verfahren und Vorrichtung zur Mahlung von Faserstoffen**
Method and apparatus for beating pulp
Procédé et dispositif pour le broyage des fibres

(30) Priorität: 26.03.2003 AT 4772003
(43) Veröffentlichungstag der Anmeldung: 29.09.2004
(73) Patentinhaber: Andritz AG, 8045 Graz (AT)
(72) Erfinder: Gabl, Helmuth, Dipl.-Ing. Dr., 8046 Graz (AT)
(74) Vertreter: Schweinzer, Friedrich

(56) Entgegenhaltungen:
- DE-B- 1 006 250
- DE-C- 443 537
- FR-A- 773 591
- MARIO PREGETTER: "Physikalische Grunderfordernisse für die optimierte Behandlung cellulosischer Fasern und Möglichkeiten zu deren Umsetzung in die Praxis" 31. Dezember 1999 (1999-12-31) , TECHNISCHE UNIVERSITÄT GRAZ XP002283425 * Seite 99,100 * * Seite 111-113 * -& MARIO PREGETTER: "Physikalische Grunderfordernisse für die optimierte Behandlung cellulosischer Fasern und Möglichkeiten zu deren Umsetzung in die Praxis" DISSERTATION, [Online] 31. Dezember 1999 (1999-12-31), XP002283157 TECHNISCHE UNIVERSITÄT GRAZ Gefunden im Internet: <URL:https://online.tu-graz.ac.at/tug_onli ne/dd_detail.ansicht?cddnr=2958&CORG=&CBET RNR=> [gefunden am 2004-06-03]

## Beschreibung

Die Erfindung betrifft ein Verfahren zur Mahlung von Faserstoffen zwischen zwei Mahloberflächen sowie eine Vorrichtung zur Durchführung des Verfahrens.
Die bestmögliche Festigkeitsnutzung von Faserstoffen aller Art (Holzfaserstoffen, Einjahrespflanzen, tierischen etc.) erlaubt eine kostengünstigere Produktion von Papieren, Leder usw. Um dieses Potential nutzen zu können müssen die Faserstoffe mittels einer sogenannten Mahlung behandelt werden, damit die Bindungseigenschaften der Fasern durch geeignete Maßnahmen zum Tragen kommen.
Dieser Vorgang wurde traditionell in sogenannten "Holländern", großen zylindrischen, diskontinuierlichen Maschinen durchgeführt. Aufgrund mangelnder Durchsatzleistung und hohem spezifischen Energieverbrauch wurden diese Maschinen durch kontinuierlich arbeitende Refiner ersetzt.
Zur Zeit werden Refiner in der Bauform der (Doppel-) Scheibe, Kegel oder des Zylinders ausgeführt. Nachteile der bisherigen Scheiben-, Kegel- oder Zylindertypen sind die relative Geschwindigkeit entlang der Mahlzone, die eine relativ hohe "Leerlaufleistung" - je nach Mahltyp erfordert. Bei besonders niedrigen Durchsätzen können wiederum je nach Typ Probleme mit der Zentrierung des Rotors in Anstellrichtung auftreten.
Ein weiterer bedeutender Nachteil z.B. beim Kegelrefiner ist die schlechte Pumpwirkung, da die Zentrifugalkraft nicht in Stoffflussrichtung wirkt.
Daraus folgen Durchsatzprobleme und in weiterer Folge die Notwendigkeit die Nuten zu vergrößern, was eine Verringerung der Kantenlänge bewirkt. Als weitere Nachteile können die hohen auftretenden Kräfte und die relative Verschiebung der Messer beim Anstellen zueinander, die Notwendigkeit einer robusten Bauweise aufgrund der auftretenden Lagerkräfte und der schwierige Garniturwechsel gesehen werden.
Durch einen Zylinderrefiner werden viele dieser Nachteile zwar vermieden, doch sind bei einem gewöhnlichen Zylinderrefiner, ähnlich wie beim Kegelrefiner Durchsatzprobleme zu erwarten. Dies kann durch die Verwendung eines Feeds mit integriertem Druckaufbau vermieden werden. Trotz deutlicher Absenkung des Leerlaufenergieverbrauches beim Zylinderrefiner - ca. 40 bis 50% geringer- werden im Vergleich zum Gesamtenergieeintrag die in den Faserstoffen gespeicherte Festigkeitspotentiale leider auch nur unzureichend aktiviert und bei der Fertigstoffherstellung genutzt.

Bei der bisher eingesetzten konventionellen Mahlung von Faserstoffen treten zusätzliche z.B. bei der Papiererzeugung unerwünschte Erscheinungen - wie starker Anstieg des Entwässerungswiderstandes, (Schopperrieglereinheit Erhöhung, Verlust an optischen Eigenschaften etc. ) auf. Dies reduziert die Produktionskapazität einerseits, andererseits werden hierdurch deutlich höhere Energieeinträge zur Entwässerung der Faserbahnen wie auch höhere Trockenleistungen erforderlich.

Bei der konventionellen Mahlung werden die Faserstoffe mittels Pumpe im Niederkonsistenzbereich (< 10%) oder mittels Schneckenförderung, Verdrängerpumpen oder MC Pumpen im Mittel- und Hochkonsistenzbereich (10% > k > 35%) zwischen schnell rotierenden Mahlkörpern bestehend aus Rotoren und Statoren mit Differenzgeschwindigkeiten von ca. v = 15 bis 70 m/s gebracht. Die Oberflächenaufrauhung und Quetschung des Fasergutes erfordert diese hohen Differenzgeschwindigkeiten bei gleichzeitiger Pressung des Faserstoffes. Der Großteil der eingebrachten Energie verliert sich in Reibungswärme. Literaturangaben zufolge werden nur ca. 3 bis 10% der eingesetzten Energie zur Faserbehandlung verwendet.

Die DE 443 537 beschreibt ein Holländer-Mahlgeschirr für Papierstoff, dabei wird die Mahlwalze und das drehbare Grundwerk mit ineinandergreifenden Mahlgliedern in Gestalt von Rippen, Blöcken, Stiften, Stacheln o. dgl. versehen und das Mahlgut zwischen Ihren Flanken zerkleinert. Die DE 10 06 250 und die FR 773 591 offenbaren ebenfalls Mahlvorrichtungen zur Aufbereitung von Papierfaserstoffen, dabei wird der Faserstoff in Form einer Papierfaserstoffsuspension der Mahlung zugeführt.

Die Veröffentlichung "Physikalische Grunderfordernisse für die optimierte Behandlung cellulosischer Fasern und Möglichkeiten zu deren Umsetzung in die Praxis", Technische Universität Graz, Dissertation, Mario Pregetter, S. 99,100,111-113,12/1999, offenbart ein Verfahren zur Mahlung von Faserstoffen zwischen zwei Mahloberflächen, hierbei wird der Faserstoff in Form einer Bahn der Mahlung zugeführt.
Die vorliegende Erfindung soll die obigen Nachteile verringern bzw. vermeiden.
Sie ist daher **dadurch gekennzeichnet, dass** der Faserstoff in Form einer Zellstoff - Bahn mittels einer eigenen Bahnführung bis unmittelbar vor die Mahlzone der Mahlung zugeführt wird. Dies hat den Vorteil, dass sehr hohe Kapazitäten in einem sehr gleichmäßigen Prozessschritt bereits am Ende des Zellstoffherstellprozesses einerseits kostengünstig und technologisch gezielt vorgemahlen werden können. Dies erlaubt bei der Weiterverarbeitung des Faserstoffes in herkömmlichen Stoffaufbereitungsanlagen eine deutliche Reduktion des notwendigen Mahlaufwandes.
Erweiterungen der Mahlanlagen oder auch Verbesserungen der Mahlanlagen zur Erzielung höherer Festigkeiten können damit wegfallen. Die Erfindung ist weiters **dadurch gekennzeichnet, dass** die Differenzgeschwindigkeit der Mahloberflächen im Bereich von - 5 m/s und +12 m/s liegt, wobei vorteilhaft die Differenzgeschwindigkeit nahezu Null ist. Dadurch lässt sich ein hoher wirtschaftlicher Vorteil durch Reduktion der Leerlaufleistung um bis ca. 90% erzielen. Die niedrige Differenzgeschwindigkeit erlaubt zudem eine gezielte Einbringung von Druckkräften auf die Einzelfaser oder den Faserverbund wodurch eine Quetschmahlung erzielt wird. Die großen technologischen Vorteile einer Quetschmahlung wurden zwar schon mit dem Einsatz der ersten Mahlstampfanlagen genutzt, konnten aber nie industriell in kontinuierlichen Prozessstufen eingebunden werden.
Gemäß einer weiteren Variante der Erfindung werden zwei oder mehrere Mahlungen hintereinander durchgeführt. Der Vorteil einer seriellen Schaltung ist in einer erhöhten Nutzung des vorhandenen Faserfestigkeitspotentiales zu sehen.

Eine günstige Ausgestaltung der Erfindung ist **dadurch gekennzeichnet, dass** der Faserstoff gleichmäßig über die Mahlzone verteilt wird. Die große geschaffene Oberfläche gepaart mit einer großen Gleichmäßigkeit der Faserverteilung sowohl in Bahnquer- und Längs- und Z-Richtung führt zu einer hohen Fasertrefferwahrscheinlichkeit mit dem Vorteil einer gleichmäßigen Faserbehandlung unter Nutzung des Festigkeitspotentiales möglichst vieler Einzelfasern, d.h. das Gesamtfestigkeitsniveau kann besonders weitgehend genutzt werden.

Gemäß einer vorteilhaften Weiterbildung der Erfindung wird der Faserstoff direkt aus einer Eindickmaschine der Mahlmaschine zugeführt. Die technischen und wirtschaftlichen Vorteile sind ähnlich den bereits erwähnten. Hinzu kommt, dass die Investitionen durch den Wegfall von großen Bütten, Rohrleitungen, Pumpen, Mess- und Regeltechnik verringert wird und daher der Prozess einfacher gestaltet werden kann.

Die Erfindung betrifft auch eine Vorrichtung zur Durchführung des Verfahrens, wobei als Mahlkörper Walzen vorgesehen sind. Sie ist **dadurch gekennzeichnet, dass** die Stoffzuführung mittels einer eigenen Bahnführung bis unmittelbar vor die Mahlzone erfolgt. Der Vorteil liegt in einem kontinuierlichem Betrieb, wobei auch auf Voraggregate verzichtet werden kann. Ein weiterer Vorteil liegt in einer Reduktion der Investitionskosten und des Platzbedarfes.

Eine besonders vorteilhafte Ausgestaltung der Erfindung ist **dadurch gekennzeichnet, dass** die Walzen mit gleicher Geschwindigkeit angetrieben werden/die gleiche Drehzahl aufweisen. Der Vorteil liegt in einem sehr geringen Aufwand für Reibungskraft bei intensiver Einbringung von einstellbaren Presskräften. Die geringe Reibkraft ausgelöst durch die beinahe nicht vorhandene Relativgeschwindigkeit reduziert den Energiebedarf für Bahntransport und Quetschmahlung auf beinahe null.

Gemäß einer günstigen Weiterbildung der Erfindung sind Walzenpaare mit breitem Mahlspalt vorgesehen, wobei die Walze(n) zur Erzeugung des breiten Mahlspaltes eine Schuhunterstützung oder eine Balkenunterstützung aufweisen können. Durch die breite Mahlspaltausführung können die Kräfte einerseits schonender Eingreifen bei gleichzeitiger Verlängerung der Verweilzeit. Eine günstige Ausgestaltung der Erfindung ist **dadurch gekennzeichnet, dass** die Walzen Stachel aufweisen. Die Stachel erhöhen die "Garnituroberfläche" und ermöglichen eine bessere Durchdringung und Behandlung des Fasergutes.

Eine vorteilhafte Weiterbildung der Erfindung ist **dadurch gekennzeichnet, dass** die Walzen Riefen oder Rillen aufweisen, wobei die Riefen oder Rillen in Umfangsrichtung oder in einem Winkel zur Walzenachse verlaufen können. Die Erhöhung der Walzenoberfläche mittels Riefen, Rillen etc. bringt den Vorteil, dass die Anzahl der erreichten und somit behandelten Einzelfasern vergrößert wird.

Eine vorteilhafte Ausgestaltung der Erfindung ist **dadurch gekennzeichnet, dass** die Riefen oder Rillen ineinander greifen. Wird aufgrund der Formgestaltung ein Ineinandergreifen möglich - Formschluss - besteht keine Differenzgeschwindigkeit. Der gesamte Energieaufwand wird reduziert bzw. in eine Art Pressmahlung umgesetzt. Dies führt zu einer maximalen Rohstoffnutzung hinsichtlich Entwicklung der Festigkeit bei geringstmöglichem Anstieg des Entwässerungswiderstandes.

Gemäß einer günstigen Ausgestaltung der Erfindung sind die Riefen oder Rillen trapezartig ausgeführt

Gemäß einer vorteilhaften Weiterbildung der Erfindung kann der Boden der Riefen oder Rillen Entwässerungsvertiefungen aufweisen. Restwasser - z.B. bei niedrigen Einlaufstoffdichten - entweicht in die Vertiefungen und kann aus diesen Vertiefungen abgesaugt oder geschleudert werden. Dies hat den Vorteil, dass in der Mahlzone höhere Feststoffkonzentrationen auftreten. Je nach Prozessführung kann eine notwendige Prozessstufe entfallen, oder höhere Endtrockengehalte erzielt werden. Damit kann der Energiebedarf für eine nachfolgende Eindickungsstufe oder thermische Trocknung reduziert werden.

Eine günstige Ausgestaltung der Erfindung ist **dadurch gekennzeichnet, dass** die Walzen einen Antrieb aufweisen.

Vorteilhaft hat sich erwiesen, wenn der Faserstoff direkt aus einer Eindickmaschine der Mahlmaschine zugeführt wird, da hierbei auf eine zusätzliche Maschine für eine gleichmäßige bahnförmige Verteilung des Faserguts verzichtet werden kann.

Bei einer vorteilhaften Ausführung der Erfindung ist ein mitlaufendes Draht-, Gummi- odgl. -geflecht vorgesehen, wobei dieses zumindest eine Walze umschließt oder über Umlenkwalzen geführt und an zumindest eine Walze angepreßt werden kann.

Die Erfindung wird nun anhand der Zeichnungen beispielhaft beschrieben, wobei Fig. 1 eine schematische Darstellung der Erfindung, Fig. 2 eine schematische Seitenansicht einer Variante der Erfindung, Fig. 3 eine schematische Seitenansicht einer weiteren Variante der Erfindung, und Fig. 4 eine schematische Seitenansicht einer nächsten Variante der Erfindung, Fig. 5 eine Ausführung der Erfindung, Fig. 6 und Fig. 7 weitere Varianten der Erfindung darstellen.

Walzengeschwindigkeit, Walzenspaltlänge, Walzenabstand, Differenzgeschwindigkeit, Anpressdruck, Oberflächenstruktur und Materialbeschaffenheit bestimmen die Einwirkzeit der Mahlkraft auf das Mahlgut.

Die in den Bildern dargestellten Maschinen wirken ähnlich einem Presskonzept an einer Papiermaschine. Auch für die Mahlanwendung kann das Basisprinzip eines sogenannten "Extended Refining's " bzw. Extended Retention Refinings (ERR) eingesetzt werden, wodurch sich die Einwirkzeit / Mahlzeit um ein Vielfaches erhöhen lässt.

Zur Erhöhung der Mahlwirkung können ein oder mehrere Walzen (Walzenspalte) in Serie angeordnet werden. Diese dargestellten Anordnungen gelten sowohl für die Nieder- als auch Hochkonsistenzmahlung.

Zur Erzeugung eines breiten Mahlspaltes eignet sich neben großen Walzendurchmessern, jegliche Art von Schuh- oder Balkenunterstützung. Von diesen Breitnips können mehrere in Serie und in kurzen Abständen folgen. Auch diese Walzen können zur Verbesserung und Erhöhung der Mahlgleichmäßigkeit eine flexible, pneumatisch, hydraulisch gelagerte Unterkonstruktion verwenden. Der Tragschuh kann mit Stützkörpern geführt werden, die zur Gleitunterstützung Schmieröffnungen wie Bohrungen, eingesetzte Sintermetalle für den Durchtritt des Schmiermittels (Wasser, Luft, Öl etc. ) besitzen.

Von wesentlicher Bedeutung bei der neuartigen Behandlung von Faserstoffen zur Erhöhung der Festigkeitseigenschaften durch Nutzung des in den Fasern vorhandenen Potentiales ist die Gestaltung der Walzenoberfläche. Diese kann von ein- oder zweiseitig glatt, mit Stacheln oder mit wellenartigen Riefen versehen ausgeführt werden. Diese Riefen, Rinnen können in Umfangsrichtung (siehe Abb.) oder in einem Winkel bis quer zur Walzenachsenrichtung verlaufen.

Die Walzen haben Umfangsriefen die ineinander greifen. Die Tiefen der Riefen wird entsprechend der Faserstoffart, der Bahnvliesdicke und dem Feststoffgehalt gewählt. Vorteilhaft sind trapezartige Vertiefungen mit einer Nuttiefe von 1 bis 25 mm. Der Nutgrund kann mit Entwässerungsvertiefungen - z.B. zusätzlichen Bohrungen zur Wasserabführung ähnlich einem Saugwalzenprinzip in einer Pressenpartie einer Papiermaschine versehen sein.
Die Nuten können in den Walzenkörper gefräst, geschliffen, geätzt, erodiert oder aber erhaben erzeugt werden. Eine einfache erhabene Nutgestaltung, welche aufgrund der gewählten Drahtform unterschiedliche Geometrien zuläst, kann mittels Wicklung erfolgen.
Anstelle einer zweiten Anpresswalze kann ein mitlaufendes Draht-, Gummi- etc. - Geflecht den Walzenkörper umschließen und mittels zusätzlicher Anpressung für eine langzeitige Quetschung sorgen. Für höchste Faserquetschung werden aufgrund des geringen Anpressdruckes vornehmlich Walzen mit kleineren Durchmessern Verwendung finden. Alternativ kann auch ein aus einem Draht- oder Gummigeflecht bestehendes Band an die Walze angepresst werden oder sich über mehrere Walzen erstrecken.
Die Walzenumfangsgeschwindigkeit - bzw. eine eventuell eingestellte Differenzgeschwindigkeit - richtet sich unter anderem auch nach der Walzenoberfläche.

Zur Einstellung der Geschwindigkeiten - eventueller kleiner Differenzgeschwindigkeiten - werden die Walzen angetrieben.
Von großem Vorteil erweisen sich Walzen, die Nuten und Erhöhungen in einem regelmäßigen Abstand in Umfangsrichtung aufweisen, ähnlich den Riffelwalzen bei der Wellenherstellung.
Diese Riefen verlaufen parallel oder in einem Winkel von 0° bis zu 45° zur Walzenachse (Schrägverzahnung): Sie können in Umfangsrichtung unterbrochen sein, was speziell bei niedrigen Stoffkonzentrationen eine kurzfristige und leichte Entwässerung ermöglicht. Damit wird die Mahlung begünstigt.

Die Flankengestaltung der Riefen kann wiederum kleine sogenannte Unterriefen aufweisen.
Da die Mahlbehandlung auf Basis einer intensiven Quetschung erfolgt, eigenen sich auch Mahlkörpergrundstrukturen ähnlich einer Lochwalze.
Bei einer mit Löchern versehenen Oberflächenstruktur erfolgt ein zusätzlicher Entwässerungsvorgang während des Mahlvorganges. Die Löcher können unter anderem als Blindbohrungen ausgeführt werden.

Weitere Varianten sind Oberflächenausführungen, wie diese derzeit bei Mahlmaschinen verwendet werden. In diesem Falle, da kein Ineinandergreifen der Mahlkörper stattfindet, können die Walzen mit einstellbaren unterschiedlichen Geschwindigkeiten betrieben werden. Damit kann des Verhältnis zwischen Scherung und Pressung variiert werden.
Die Oberflächen selbst werden aus sehr hartem Material gefertigt um lange Standzeiten zu erhalten.
Die Mahlelemente auf dem Walzenkörper können in Segmenten angebracht werden oder auch einzelne und einschiebbare Elemente sein, die aus hochwertigen Stählen oder Keramik gefertigt werden.
Aus Verschleißgründen werden sich Stahllegierungen wie derzeit bei Refinem eingesetzt, eignen. Alle Materialen können zusätzlich oberflächenlegiert werden.
Für besondere Einsatzfälle können unterschiedliche Materialen für die Anpresswalzen in Kombination verwendet werden.
Die Verwendung von Materialien mit unterschiedlichem Härtegrad oder Material erlaubt eine Vergrößerung der Mahlzone, welches wiederum die angestrebte Quetschmahlung begünstigt.
Die Leerlaufantriebsleistung sinkt bei diesem Maschinenkonzept auf ca. 3 - 5% herkömmlicher Mahlanlagen, der Gesamtenergiebedarf zur Erzielung gleicher Festigkeiten auf unter 50%. Zudem bleiben Opazität und andere optische Eigenschaften im Vergleich zur herkömmlichen Mahlung besser erhalten.

Die Kapazität dieser Mahlanlagen ist eine Funktion der Arbeitsbreite und der flächenbezogenen Masse der vorangestellten Verteilmaschine. Die Arbeitsbreiten der Mahlmaschinen lassen sich einfach einer bestimmten Produktion durch Veränderung der Stoffverteilbreite anpassen.
Die in den Mahlspalt eingeführte, unbehandelte Bahn weist in den meisten Fällen ein Gewicht von 100 bis 1500 g/m² auf. Dies gilt sowohl für LC- (Niederkonsistenz-) als auch MC- (Mittekonsistenz-) und HC- (Hochkonsistenz-) Mahlungen. Die flächenbezogene Masse kann dem jeweiligen Rohstoff angepasst werden.

Grundsätzlich sind zwei Maschinentypen in Bezug auf die Konsistenz möglich.

Bei einem Feed im Niederkonsistenzbereich erfolgt die Stoffzuführung zur Mahlzone mittels einer eigenen Bahnführung, welche bis unmittelbar vor die Mahlzone reicht. Ziel ist eine gleichmäßige Verteilung des Mahlgutes in die Mahlzone zu erhalten. Der Stoff wird hierbei nicht eingedickt, - könnte aber auf ein höheres Stoffdichteniveau gebracht werden-, sondern nur gleichmäßig über die Mahlzone verteilt.
Vorteilhafterweise wird z.B. bei der Mahlung von Altpapieren die Mahlung direkt nach einer Eindickmaschine durchgeführt. Das zu behandelnde Fasergut kann direkt aus der Eindickmaschine der Mahlmaschine zugeführt werden. Dies gilt insbesondere bei der Stoffbehandlung mit höheren Konsistenzen.

Sobald höhere Konsistenzen aufgrund der bereits verbesserten initialen Bahnfestigkeit eine freie Bahnführung erlauben, wird bei dieser Art von Mahlbehandlung von Hochkonsistenzmahlung gesprochen. Der Konsistenzbereich kann sehr weit variieren (vorteilhafterweise 25% bis 65 % Trockengehalt - Begrenzung nur durch mechanische Entwässerbarkeit), und ist im Wesentlichen vom Rohstoff, der flächenbezogenen Masse der Faserbahn und seiner Vorbehandlung abhängig. Hardwood, Recycled Grades verlangen eine höhere Konsistenz als Softwood - Faserstoffe.
Der Faserstoff wird wie im Falle der Niederkonsistenzmahlung durch einen Spalt geführt und in diesem durch gezieltes Anpressen der Walzen und Steuerung der Walzengeschwindigkeiten vornehmlich gequetscht. Hierbei wird die innere und äußere Oberfläche vergrößert und bindungsaktiviert. Auch bei dieser Methode ist wesentlich, dass die Mahlzone gleichmäßig gefüllt ist, sodass das Fasermaterial die gleiche Behandlung über die Bahnbreite erhält.
Die Walzenoberflächen sind ähnlich wie im Fall der Niederkonsistenzmahlung geprägt, gerieft, mit Stacheln versehen, können ein Nut - Wellenprofil - ähnlich der Wellenherstellung von Wellpappe, etc. aufweisen.
Fig. 1 zeigt schematisch eine Vorrichtung gemäß der Erfindung. Die Mahlanlage 1 besteht hier aus einer Walze 2 und einer Walze 3, die mittels Motor 4 bzw. 5 angetrieben sind. Vorzugsweise erfolgt der Antrieb mit gleicher Geschwindigkeit, sodass das Mahlgut, hier in Form einer Bahn 6, nur Press- aber keinen Scherkräften unterworfen wird. Die vorgesehene Bahnführung ist nicht dargestellt.
In Fig. 2 ist eine Variante der Erfindung in Seitenansicht dargestellt. Die Walzen 2 und 3 der Mahlanlage 1 sind hier mit Stacheln dargestellt, es können jedoch ebenfalls entsprechende Rillen oder Riefen vorgesehen sein. Beide Walzen werden gegeneinander gepresst. Der ungemahlene Faserstoff wird mittels geeigneter Bänder 8 bzw. 9 unmittelbar vor den Mahlspalt 7 zwischen den Walzen 2 und 3 eingebracht und gleichmäßig über die Mahlzone verteilt.
Fig. 3 zeigt eine Anlage analog Fig. 2. Es sind hier jedoch zwei Mahlvorrichtungen 1, 1' mit Mahlwalzen 2, 3 bzw. 2', 3' hintereinander angeordnet.
Fig. 4 zeigt eine Ausführung mit einer sogenannten zentralen Mahlwalze 10, die die Kräfte der beiden anderen Walzen 11, 12 aufzunehmen hat.
Der Vorteil einer derartigen Anordnung ist eine kompakte Bauweise. Bei dieser Konfiguration können alle Walzen mit derselben Oberflächengeschwindigkeit betrieben werden. Je nach Qualitätsanforderung an den Fertigstoff können aber die beiden äußeren Walzen verschiedene Pressdrücke, Oberflächenbestückung und / oder verschiedene, einstellbare Relativgeschwindigkeiten aufweisen.
Fig. 5 zeigt eine Variante der Erfindung, bei der ein mitlaufendes Draht-, Gummi- odgl. -geflecht 13 die Walze 2 umschließt. Dadurch kann eine langzeitige Quetschung des Faserstoffes erreicht werden.
In Fig. 6 ist eine weitere Variante der Erfindung dargestellt, wobei ein mitlaufendes Draht-, Gummi- odgl. -geflecht 13' vorgesehen ist, das über Umlenkwalzen 14, 14' geführt wird. Die Umschlingung a der Walze 2 kann dabei von 0° (punktförmige Anpressung) bis zu ca. 350 ° betragen. Die in Fig. 7 dargestellte Variante zeigt ein mitlaufendes Draht-, Gummiodgl. -geflecht 13', das über Umlenkwalzen 14, 14' geführt und gegen mehrere Walzen 2, 2', 2", 2"' gepresst wird. Die Anpressung erfolgt einerseits zwischen den Umlenkwalzen 14, 14' und den Endwalzen 2, 2"' sowie mit Hilfe eines Stützkörpers 15 gegen die Walzen 2', 2".
Sömtliche Varianten werden mit einer Bahnführung bis unmittelbar vor die Mahlzone ausgeführt.

## Patentansprüche

1. Verfahren zur Mahlung von Faserstoffen zwischen zwei Mahloberflächen, wobei der Faserstoff in Form einer Bahn der Mahlzone zugeführt wird und Druckkräfte auf die Faserstoffbahn ausgeübt werden, **dadurch gekennzeichnet, dass** die Differenzgeschwindigkeit der Mahloberflächen im Bereich von -5 m/s und +12 m/s liegt und dass die Bahn mittels einer eigenen Bahnführung (8, 9) bis unmittelbar vor die Mahlzone (7) geführt wird.

2. Verfahren nach Anspruch 1, **dadurch gekennzeichnet, dass** die Differenzgeschwindigkeit nahezu Null ist.

3. Verfahren nach einem der Ansprüche 1 bis 2, **dadurch gekennzeichnet, dass** zwei oder mehrere Mahlungen hintereinander durchgeführt werden.

4. Verfahren nach einem der Ansprüche 1 bis 3, **dadurch gekennzeichnet, dass** der Faserstoff gleichmäßig über die Mahlzone verteilt wird.

5. Verfahren nach einem der Ansprüche 1 bis 4, **dadurch gekennzeichnet, dass** der Faserstoff direkt aus einer Eindickmaschine der Mahlmaschine zugeführt wird.

6. Vorrichtung zur Mahlung von Faserstoffen in Form einer Bahn zwischen zwei Mahloberflächen, wobei als Mahlkörper Walzen (2,3,2',3',10,11,12) vorgesehen sind und die Walzen gegeneinander anpressbar sind, **dadurch gekennzeichnet, dass** die Stoffzuführung mittels einer eigenen Bahnführung (8, 9) bis unmittelbar vor die durch die Walzen gebildete Mahlzone (7) erfolgt.

7. Vorrichtung nach Anspruch 6, **dadurch gekennzeichnet, dass** die Walzen (2,3,2',3') mit gleicher Geschwindigkeit angetrieben werden.

8. Vorrichtung nach Anspruch 6 oder 7, **dadurch gekennzeichnet, dass** die Walzen (2,3,2',3',10,11,12) mit gleicher Oberflächengeschwindigkeit betrieben werden.

9. Vorrichtung nach einem der Ansprüche 6 bis 8, **dadurch gekennzeichnet, dass** die Walzen (2,3,2',3',10,11,12) mit gleicher Oberflächengeschwindigkeit betrieben werden jedoch unterschiedliche Drehzahlen aufweisen

10. Vorrichtung nach einem der Ansprüche 6 bis 9, **dadurch gekennzeichnet, dass** Walzenpaare (2,3 bzw. 2',3') mit breitem Mahlspalt vorgesehen sind.

11. Vorrichtung nach Anspruch 10, **dadurch gekennzeichnet, dass** die Walze(n) zur Erzeugung des breiten Mahlspaltes eine Schuhunterstützung aufweist bzw. aufweisen.

12. Vorrichtung nach Anspruch 10, **dadurch gekennzeichnet, dass** die Walze(n) zur Erzeugung des breiten Mahlspaltes eine Balkenunterstützung aufweist bzw. aufweisen.

13. Vorrichtung nach einem der Ansprüche 6 bis 12, **dadurch gekennzeichnet, dass** die Walzen (2,3,2',3',10,11,12) Stachel aufweisen.

14. Vorrichtung nach einem der Ansprüche 6 bis 12, **dadurch gekennzeichnet, dass** die Walzen (2,3,2',3',10,11,12) Riefen oder Rillen aufweisen.

15. Vorrichtung nach Anspruch 14, **dadurch gekennzeichnet, dass** die Riefen oder Rillen in Umfangsrichtung verlaufen.

16. Vorrichtung nach Anspruch 15, **dadurch gekennzeichnet, dass** die Riefen oder Rillen in einem Winkel zur Walzenachse verlaufen.

17. Vorrichtung nach einem der Ansprüche 14 bis 16, **dadurch gekennzeichnet, dass** die Riefen oder Rillen ineinander greifen.

18. Vorrichtung nach einem der Ansprüche 14 bis 17, **dadurch gekennzeichnet, dass** die Riefen oder Rillen trapezartig ausgeführt sind.

19. Vorrichtung nach einem der Ansprüche 14 bis 18, **dadurch gekennzeichnet, dass** der Boden der Riefen oder Rillen Entwässerungsvertiefungen aufweist.

20. Vorrichtung nach einem der Ansprüche 6 bis 19, **dadurch gekennzeichnet, dass** die Walzenoberfläche eine festgelegte Rauhigkeit aufweist.

21. Vorrichtung nach einem der Ansprüche 6 bis 20, **dadurch gekennzeichnet, dass** der Faserstoff direkt aus einer Eindickmaschine der Mahlmaschine zugeführt wird.

22. Vorrichtung nach einem der Ansprüche 6 bis 21, **dadurch gekennzeichnet, dass** ein mitlaufendes Draht- oder Gummigeflecht (13, 13') vorgesehen ist.

23. Vorrichtung nach Anspruch 22, **dadurch gekennzeichnet, dass** das mitlaufende Draht- oder Gummigeflecht (13, 13') zumindest eine Walze (2) umschließt.

24. Vorrichtung nach Anspruch 22, **dadurch gekennzeichnet, dass** das mitlaufende Draht- oder Gummigeflecht (13, 13') über Umlenkwalzen (14, 14') geführt und an zumindest eine Walze (2, 2', 2", 2"') angepreßt wird.

## Claims

1. Process for beating pulps between two beating surfaces, where the pulp is fed to the beating zone in the form of a web and compressive forces are applied to the pulp web, **characterised by** the differential speed of the beating surfaces being in the region of -5 m/s and +12 m/s and by a separate web guide (8, 9) feeding the web to a point directly in front of the beating zone (7).

2. Process according to Claim 1, **characterised by** the differential speed being virtually zero.

3. Process according to one of Claims 1 or 2, **characterised by** two or more beating stages being carried out one after the other.

4. Process according to one of Claims 1 to 3, **characterised by** the pulp being distributed evenly over the beating zone.

5. Process according to one of Claims 1 to 4, **characterised by** the pulp being fed to the beating machine directly from a thickener.

6. Device for beating pulps in the form of a web between two beating surfaces, where rolls (2, 3, 2', 3', 10, 11, 12) are provided as beating elements and the rolls can be pressed against one another, **characterised by** the pulp being fed by a separate web guide (8, 9) to a point directly in front of the beating zone (7) formed by the rolls.

7. Device according to Claim 6, **characterised by** the rolls (2, 3, 2', 3') being driven at the same speed.

8. Device according to Claim 6 or 7, **characterised by** the rolls (2, 3, 2', 3', 10, 11, 12) being operated at the same surface speed.

9. Device according to one of Claims 6 to 8, **characterised by** the rolls (2, 3, 2', 3', 10, 11, 12) being operated at the same surface speed, but having different rotation speeds.

10. Device according to one of Claims 6 to 9, **characterised by** roll pairs (2, 3 and 2', 3', respectively) being provided with an extended beating gap.

11. Device according to Claim 10, **characterised by** the roll(s) having a shoe-type support in order to create the extended beating gap.

12. Device according to Claim 10, **characterised by** the roll(s) having a beam-type support in order to create the extended gap.

13. Device according to one of Claims 6 to 12, **characterised by** the rolls (2, 3, 2', 3', 10, 11, 12) having spikes.

14. Device according to one of Claims 6 to 12, **characterised by** the rolls (2, 3, 2', 3', 10, 11, 12) having fluting or grooves.

15. Device according to Claim 14, **characterised by** the fluting or grooves running in circumferential direction.

16. Device according to Claim 15, **characterised by** the fluting or grooves running at an angle to the roll axis.

17. Device according to one of Claims 14 to 16, **characterised by** the fluting or grooves engaging one another.

18. Device according to one of Claims 14 to 17, **characterised by** the fluting or grooves being trapezoidal in shape.

19. Device according to one of Claims 14 to 18, **characterised by** the base of the fluting or grooves having dewatering recesses.

20. Device according to one of Claims 6 to 19, **characterised by** the roll surface having a pre-defined roughness.

21. Device according to one of Claims 6 to 20, **characterised** the pulp being fed to the beating machine directly from a thickener.

22. Device according to one of Claims 6 to 21, **characterised by** a moving weave (13, 13') of wire or rubber being provided.

23. Device according to Claim 22, **characterised by** the moving weave (13, 13') of wire or rubber being wrapped round at least one roll (2).

24. Device according to Claim 22, **characterised by** the moving weave (13, 13') of wire or rubber being guided over deflection rolls (14, 14') and being pressure-loaded against at least one roll (2, 2', 2", 2"').

## Revendications

1. Procédé de raffinage pour pâtes de cellulose entre deux surfaces de raffinage, la pâte de cellulose étant amenée à la zone de raffinage sous forme d'une nappe et des forces de compression agissant sur la nappe de pâte de cellulose, **caractérisé en ce que** la vitesse différentielle des surfaces de raffinage se situe entre -5 m/s et +12 m/s et la nappe est guidée par un guidage séparé (8, 9) jusqu'à un lieu directement devant la zone de raffinage (7).

2. Procédé selon la revendication 1, **caractérisé en ce que** la vitesse différentielle est près de zéro.

3. Procédé selon l'une des revendications 1 ou 2, **caractérisé en ce que** deux ou plusieurs raffinages ont lieu l'un après l'autre.

4. Procédé selon l'une des revendications 1 à 3, **caractérisé en ce que** la pâte de cellulose se trouve distribuée uniformément à travers la zone de raffinage.

5. Procédé selon l'une des revendications 1 à 4, **caractérisé en ce que** la pâte de cellulose se trouve alimentée au raffineur directement à partir d'un épaississeur.

6. Dispositif de raffinage pour pâtes de cellulose sous forme d'une nappe entre deux surfaces de raffinage, des rouleaux (2, 3, 2', 3', 10, 11, 12) étant prévus comme corps de raffinage, les rouleaux étant pressables l'un à l'autre, **caractérisés en ce que** l'alimentation de pâte de cellulose a lieu par un guidage de nappe séparé (8, 9) jusqu'à un lieu directement devant la zone de raffinage (7) formée par les rouleaux.

7. Dispositif selon la revendication 6, **caractérisé en ce que** les rouleaux (2, 3, 2', 3') sont actionnés à la même vitesse.

8. Dispositif selon la revendication 6 ou 7, **caractérisé en ce que** les rouleaux (2, 3, 2', 3', 10, 11, 12) sont actionnés à la même vitesse de surface.

9. Dispositif selon l'une des revendications 6 à 8, **caractérisé en ce que** les rouleaux (2, 3, 2', 3', 10, 11, 12) sont actionnés à la même vitesse de surface mais à un nombre de tours différent.

10. Dispositif selon l'une des revendications 6 à 9, **caractérisé en ce que** des paires de rouleaux (2, 3, respectivement 2', 3',) à une fente de raffinage large sont pourvus.

11. Dispositif selon la revendication 10, **caractérisé en ce que** le rouleau ou les rouleaux a/ont un support du type soulier afin de créer la fente large.

12. Dispositif selon la revendication 10, **caractérisé en ce que** le rouleau ou les rouleaux a/ont un support du type poutre afin de créer la fente large.

13. Dispositif selon l'une des revendications 6 à 12, **caractérisé en ce que** les rouleaux (2, 3, 2', 3', 10, 11, 12) ont des épines.

14. Dispositif selon l'une des revendications 6 à 12, **caractérisé en ce que** les rouleaux (2, 3, 2', 3', 10, 11, 12) ont des cannelures ou des rainures.

15. Dispositif selon la revendication 14, **caractérisé en ce que** les cannelures ou rainures sont disposées en direction circonférentielle.

16. Dispositif selon la revendication 15, **caractérisé en ce que** les cannelures ou rainures sont disposées à un angle à l'axe du rouleau.

17. Dispositif selon l'une des revendications 14 à 16, **caractérisé en ce que** les cannelures ou rainures s'engrènent.

18. Dispositif selon l'une des revendications 14 à 17, **caractérisé en ce que** les cannelures ou rainures ont une forme trapézoïdale.

19. Dispositif selon l'une des revendications 14 à 18, **caractérisé en ce que** les fonds des cannelures ou rainures ont des empreintes de déshydratation.

20. Dispositif selon l'une des revendications 6 à 19, **caractérisé en ce que** la surface des rouleaux a une rugosité définie.

21. Dispositif selon l'une des revendications 6 à 20, **caractérisé en ce que** la pâte de cellulose est alimentée vers le raffineur directement à partir d'un épaississeur.

22. Dispositif selon l'une des revendications 6 à 21, **caractérisé en ce qu'**un enlacement mouvant (13, 13') en fil métallique ou caoutchouc est prévu.

23. Dispositif selon la revendication 22, **caractérisé en ce que** l'enlacement mouvant (13, 13') en fil métallique ou caoutchouc cerne un rouleau (2) au moins.

24. Dispositif selon la revendication 22, **caractérisé en ce que** l'enlacement mouvant (13, 13') en fil métallique ou caoutchouc est guidé au-dessus de rouleaux de déflection (14, 14') et est pressé contre un rouleau (2, 2', 2", 2"') au moins.
